# EUROPÄISCHE PATENTSCHRIFT

(11) **EP 0 197 523 B1**
(45) Veröffentlichungstag und Bekanntmachung des Hinweises auf die Patenterteilung: **23.05.1990**
(21) Anmeldenummer: 86104630.8
(22) Anmeldetag: 04.04.1986
(51) Int. Cl.: C10L 1/32, B01F 17/00

(54) **Fliesshilfsmittelgemische zur synergistischen Verstärkung der Fliessfähigkeit stabiler, wässriger Kohlesuspensionen**
Mixtures of fluidity auxiliaries for the synergistic enhancement of the fluidity of stable aqueous coal suspensions
Mélanges d'agents d'amélioration de la fluidité servant à l'amélioration synergique de la fluidité de suspensions stabilisées aqueuses de charbon

(30) Priorität: 12.04.1985 DE 3513045
(43) Veröffentlichungstag der Anmeldung: 15.10.1986
(73) Patentinhaber: Henkel Kommanditgesellschaft auf Aktien, 40191 Düsseldorf (DE)
(72) Erfinder: von Rybinski, Wolfgang, Dr., D-4000 Düsseldorf (DE); Kleiner, Erna, Dr., D-6460 Gelnhausen (DE)

(56) Entgegenhaltungen:
- EP-A- 0 132 712
- US-A- 4 470 828
- PATENT ABSTRACTS OF JAPAN, Band 5, Nr. 120 (C-65)[792], 4. August 1981, Seite 109 C 65; & JP-A-56 57 891 (KAO SEKKEN K.K.) 20-05-1981

## Beschreibung

Die vorliegende Erfindung betrifft die Verwendung von Fließhilfsmittelgemischen zur synergistischen Verstärkung der Fließfähigkeit stabilier, wäßriger Kohlesuspensionen mit Kohlegehalten von mindestens etwa 60 Gew.-%.

Fließfähige, für den Pipeline-Transport von Kohle geeignete wäßrige Kohlesuspensionen müssen einerseits Viskositäten unterhalb 1000 mPa . s bei Schergeschwindigkeiten zwischen 10 und 200 Sec⁻¹ besitzen, andererseits erfordert der wirtschaftliche Einsatz einen möglichst hohen Feststoffgehalt in der Suspension. Die Kohlegehalte wäßriger additivfreier Kohlesuspensionen liegen-in Abhängigkeit von den Eigenschaften der verwendeten Kohlearten-bei max. 50 bis 55 Gew.-%, da höhere Kohlenanteile zu Viskositätserhöhungen und schließlich zum Verlust der Fließfähigkeit führen. Es ist bekannt, daß Zusätze, die Tenside und/oder Polymere enthalten, eine Erniedrigung der Viskosität sowie eine Verbesserung der Fließfähigkeit bewirken und somit höhere Kohlegehalte in der Suspension ermöglichen. In der amerikanischen Patentschrift US 4 282 006 werden wäßrige Kohleslurries mit Hohlegehalten von mindestens etwa 60 Gew.-% vorgestellt, die eine Additivmischung enthalten, bestehend aus einem anionischen Tensid (z.B. Naphthalinsulfonat) und einem Elektrolyten (z.B. NaOH). Die Viskositäten der Suspensionen liegen bei 60 Umdrehungen pro Minute zwischen 300 und 4000 mPa - s (wäßriger Black Mesa mine coal slurry) und zwischen 200 und 2400 mPa - s (wäßriger West Virginia mine coal slurry). Die JP 56/57-891 beschreibt wäßrige Kohleslurries mit Kohlegehalten von 60 Gew.-%, die als Additiv Maleinsäure/Acrylsäure-Copolymere in einer Konzentration von 1 Gew.-% enthalten. Bie einem mittleren Molekulargewicht von 4000 des Copolymeren beträgt die Viskosität 1800 mPa . s. In der europäischen Patentanmeldung EP 109740 werden wäßrige Kohlesuspensionen mit Kohlegehalten zwischen 30 und 90 Gew.-% offenbart, die Propylenoxid/Ethylenoxid-Blockcopolymer-Kondensate aliphatischer oder aromatischer Alkohole enthalten. Die polymerhaltigen Suspensionen besitzen-unabhängig von den Kohleeigenschaften-niedrigere Viskositäten als Suspensionen, in denen das Blockpolymer durch Natrium- oder Calcium-Ligninsulfonate ersetzt ist. In der JP 58/122991 A2 wird eine Mischung aus Glycerin-Ethylenoxid/Propylenoxid-Blockpolymerether und Tensid (z.B. Natriumnaphthalinsulfonat) beschrieben, die wäßrigen Kohlesuspensionen mit Kohlegehalten von 50 bis 80 Gew.-% zugesetzt wird. Die Stabilität der erhaltenen Suspensionen beträgt mehr als 4 Wochen.

Aufgabe der vorliegenden Erfindung war es, stabile, wäßrige Kohlesuspensionen mit Kohlegehalten von mindestens etwa 60 Gew.-% zur Verfügung zu stellen, deren Viskositäten-zur Erzielung einer ausreichenden Fließfähigkeit-unterhalb 1000 mPa - s liegen.

Die Aufgabe wird gelöst durch Additivmischungen, die den Kohle-Wasser-Suspensionen zugesetzt werden. Gegenstand der Erfindung ist somit die Verwendung von Fließhilfsmittelgemischen enthaltend
a) an sich bekannte anionische Viskositätsregler auf Basis von Naphthalin- und/oder Ligninsulfonaten und/oder nichtionische Viskositätsregler auf Basis von Ethylenoxid/Propylenoxid-Blockpolymeren und
b) gewünschtenfalls an sich bekannte Stabilisatoren aus der Gruppe der Polysaccharide in Kombination mit
c) Maleinsäure/Acrylsäure-Copolymeren mit Mischungsverhältnissen der Maleinsäure/ Acrylsäure-bezogen auf Gewichtsteile-von 2:1 bis 1:2 und spezifischen Viskositäten (bestimmt in 1 %iger wäßriger Lösung bei pH 8 und 25°C) zwischen 0,1 und 5 mPa - s

zur synergistischen Verstärkung der Fließfähigkeit stabiler, wäßriger Kohlesuspensionen mit Kohlegehalten von mindestens etwa 60 Gew.-%.

Die erfindungsgemäßen Fließhilfsmittelmischungen werden in wäßrigen Kohlesuspensionen in Konzentrationen von 0,1 bis 2 Gew.-%, vorzugsweise von 0,3 bis 1,2 Gew.-%-jeweils bezogen auf die Kohlemenge-verwendet. Die Mengen der einzelnen Komponenten werden dabei so gewählt, daß das Gewichtsverhältnis der Komponenten a und b zur Komponente c zwischen 2:1 und 1:2 liegt und vorzugsweise etwa 1:1 beträgt.

Die in den Fließhilfsmittelgemischen als nichtionische Viskositätsregler verwendeten Ethylenoxid/ Propylenoxid-Blockpolymere besitzen Molekulargewichte zwischen 1000 und 20 000, wobei solche mit Molekulargewichten zwischen 10000 und 16000 bevorzugt werden. Der Ethylenoxid-Gehalt beträgt wenigstens 50 Gew.-% und vorzugsweise wenigstens 70 Gew.-%. Der hydrophile Teil der Blockpolymeren besteht aus mindestens etwa 100 Ethylenoxid-Einheiten. Besonders geeignet ist ein Blockpolymer, das von Wyandotte Chemicals Corporation unter dem Namen Pluronic F 108 angeboten wird und das folgende charakteristische Daten besitzt: Molekulargewicht: 15 500; Ethylenoxidgehalt: 80 Gew.-%; der hydrophile Teil besteht aus etwa 290 Ethylenoxid-Einheiten.

Als anionische Viskositätsregler finden alle bekannten Alkali-, Erdalkali- und/oder Ammonium-Salze von Naphthalin- und/oder Ligninsulfonsäuren Verwendung. Bevorzugt wird ein Ammoniumnaphthalinsulfonat, das im Handel unter der Bezeichnung Lomar D (Diamond Shamrock) erhältich ist sowie ein Ammoniumligninsulfonat, das von der Lignin-Chemie unter der Bezeichnung Hansa AM vertrieben wird.

Die Maleinsäure/Acrylsäure-Copolymeren des Fließhilfsmittelgemisches, die in Form ihrer Alkali-, Erdalkali- und/oder Ammoniumsalze, vorzugsweise in Form ihrer Natriumsalze, eingesetzt werden, werden in an sich bekannter Weise durch radikalisch initiierte Copolymerisation von Acrylsäure mit Maleinsäure oder deren inneren Anhydriden erhalten, wobei das Gewichtsverhältnis der Copolymere Maleinsäure/ Acrylsäure zwischen 2:1 und 1:2, bevorzugt zwischen 1:1 und 1:2 liegt. Die Polymerisationstemperaturen liegen zwischen 50 und 200°C, vorzugsweise zwischen 100 und 150°C. Das mittlere Molekulargewicht der Copolymeren wird durch ihre Viskosität in wäßriger Lösung charakterisiert. Die Natriumsalz der Maleinsäure/Acrylsäure-Copolymerisate weisen in 1 %iger wäßriger Lösung bei pH 8 und 25°C spezifische Viskositäten zwischen 0,1 und 5, bevorzugt zwischen 0,1 und 0,5 und besonders bevorzugt zwischen 0,17 und 0,5 mPa - s auf. In der nachfolgenden Tabelle sind die charakteristischen Daten der bevorzugten Maleinsäure/Acrylsäure-Copolymerisate zusammengefaßt.

¹⁾Die Viskosität wurde in 1 %iger wäßriger Lösung bei pH 8 und 25°C bestimmt.

Um ein Sedimentieren der wäßrigen Kohlesuspensionen während einer möglichen Lagerung zu verhindern, kann es vorteilhaft sein, den Suspensionen Polysaccharide wie Xanthan, Guar Gum und/oder Hydroxypropyl-Guar gum als Stabilisatoren in Konzentrationen bis zu 0,3 Gew.-%-bezogen auf Kohlegehalt-zuzusetzen.

Die Viskositäten der additivhaltigen, wäßrigen Kohlesuspensionen, die durch Einrühren des Fließhilfsmittelgemisches in eine Kohle/Wassermischung hergestellt wurden, wurden mit dem Rotationsviskosimeter Rheomat 30 (zylinderförmiger Meßkörper) der Firma Contraves bei einer Schergeschwindigkeit von 40 Sec⁻¹ oder mit dem Epprecht-Rotationsviskosimeter (ankerförmiger Meßkörper) bei einer Schergeschwindigkeit von 200 Sec⁻¹ ermittelt. Wie aus den Tabellen 2 und 3 hervorgeht, besitzen wäßrige Kohlesuspensionen mit Kohlegehalten von wenigstens 64 Gew.-%, die anionische oder nichtionische Viskositätsregeler enthalten, im Falle von Naphthalin- und/oder Ligninsulfonaten Viskositäten-ermittelt am Rheomat 30-von wenigstens 800 mPa - s bzw. Viskositäten-ermittelt am Epprecht-Viskosimeter-von wenigstens 2100 mPa - s. Für das Ethylenoxid/ Propylenoxid-Blockpolymere wurde am Rheomat 30 eine Viskosität von 870 mPa - s gemessen. Werden die Viskositätsregler durch Maleinsäure/Acrylsäure-Copolymerisate ersetzt, sind die wäßrigen Kohlesuspensionen nicht mehr fließfähig.

Überraschenderweise wurde nun gefunden, daß Fließhilfsmittelgemische, enthaltend an sich bekannte, anionische Viskositätsregler auf Basis von Naphthalin- und/oder Ligninsulfonaten und/oder nichtionische Viskositätsregler auf Basis von Ethylenoxid/Propylenoxid-Blockpolymeren und gewünschtenfalls an sich bekannte Stabilisatoren aus der Gruppe der Polysaccharide in Kombination mit Maleinsäure/Acrylsäure-Copolymerisaten, eine synergistische Verstärkung der Fließfähigkeit stabilier, wäßriger Kohlesuspensionen bewirken. Wie aus Tabelle 2 hervorgeht, besitzen Kohlesuspensionen mit einem Kohlegehalt von 64 Gew.-% die Ammoniumnaphthalinsulfonat (Lomar D) oder Ammoniumligninsulfonat (Hansa AM) in Kombination mit Natrium-Maleinsäure/Acrylsäure-Copolymer in einem Gewichtsverhältnis von 1:1 in einer Gesamtkonzentration von 1 Gew.-%-bezogen auf Kohle-enthalten, Viskositäten zwischen 600 und 750 mPa . s. Kohlesuspensionen mit nur einer Komponente des Fließhilfsmittelgemisches weisen dagegen sehr viel höhere Viskositäten auf. Im Fall des Ammoniumnaphthalinsulfonats beträgt die Viskosität 800 mPa - s und im Fall des Ammoniumligninsulfonats 930 mPa - s; im Fall des Copolymerisats ist die Suspension nicht mehr fließfähig. Am stärksten wird die Viskosität in Gegenwart von Fließhilfsmittelgemischen reduziert, die nichtionische Viskositätsregler in Kombination mit Maleinsäure/Acrylsäure-Copolymerisaten enthalten.

Die synergistische Verstärkung der Fließfähigkeit, die eine Erhöhung des Kohlegehaltes in der Suspension ermöglicht und die Wirtschaftlichkeit beim Transport und der anschließenden direkten Verarbeitung der Kohle verbessert, wurde an mehreren Kohletypen mit unterschiedlich guter Dispergierbarkeit beobachtet (siehe Tabellen 2 und 3). Die russische Kohle, die eine Teilchengröße kleiner 200 pm, einen Heizwert von 27196-29288 kJ (6500 bis 7000 kcal) und einen Aschegehalt von etwa 10% besitzt, weist sehr ungünstige Dispergiereigenschaften auf. Kohlearten mit geringerem Aschegehalt, wie zum Beispiel die Ruhr-Fettkohle mit einem Aschegehalt von 6,8% (Teilchengröße: 90% größer 200 pm), besitzen günstigere Dispergiereigenschaften.

Unabhängig von den Eigenschaften der Kohlesorten fällt bei allen Kohlesuspensionen der synergistische Effekt der Fließhilfsmittelgemische hinsichtlich der Viskositätsreduzierung auf. Kohleslurries mit Additivmischungen bestehend aus anionischen und/oder nichtionischen Viskositätsreglern in Kombination mit Maleinsäure/Acrylsäure-Copolymeren im Gewchtsverhältnis von 2:1 bis 1:2, vorzugsweise 1:1, besitzen gegenüber Kohleslurries mit nur einer Komponente-Viskositätsregler oder Maleinsäure/Acrylsäure-Copolymerisat-eine um bis zu 50% geringere Viskosität.

Kohlesuspensionen mit Fließhilfsmittelgemischen nach Anspruch 1 eignen sich besonders gut für den kontinuierlichen und kostengünstigen Kohletransport in Pipelines. Weiterhin erweist sich der Einsatz dieser Kohleslurries bei der direkten Verbrennung der Suspensionen ohne vorherige Entwässerung aufgrund geringerer Schadstoffemissionen als vorteilhaft; bei der Kohlevergasung wäßriger Slurries werden Staubexplosionen, die durch trockene, feingemahlene Kohlepartikel hervorgerufen werden, vermieden.

## Patentansprüche

1. Verwendung von Fließhilfsmittelgemischen enthaltend
a) an sich bekannte anionische Viskositätsregeler auf Basis von Naphthalin- und/oder Ligninsulfonaten und/oder nichtionische Viskositätsregler auf Basis von Ethylenoxid/Propylenoxid-Blockpolymeren und
b) gewünschtenfalls an sich bekannte Stabilisatoren aus der Gruppe der Polysaccharide in Kombination mit
c) Maleinsäure/Acrylsäure-Copolymeren mit Mischungsverhältnissen der Maleinsäure/ Acrylsäure-bezogen auf Gewichtsteile―von 2:1 bis 1:2 und spezifischen Viskositäten (bestimmt in 1 %iger wäßriger Lösung bei pH 8 und 25°C) zwischen 0,1 und 5 mPa . s zur synergistischen Verstärkung der Fließfähigkeit stabiler wäßriger Kohlesuspensionen mit Kohlegehalten von mindestens etwa 60 Gew.-%.

2. Verwendung von Fließhilfsmittelgemischen nach Anspruch 1, dadurch gekennzeichnet, daß die Fließhilfsmittelgemische-bezogen auf Kohlegehalt-in Konzentrationen von 0,1-2 Gew.-%, vorzugsweise von 0,3-1,2 Gew.-%, enthalten sind.

3. Verwendung von Fließhilfsmittelgemischen nach Ansprüchen 1 und 2, dadurch gekennzeichnet, daß die Komponenten zu b) in Mengen von 0 bis 0,3 Gew.-%-bezogen auf Kohlegehalt-enthalten sind.

4. Verwendung von Fließhilfsmittelgemischen nach Ansprüchen 1 bis 3, dadurch gekennzeichnet, daß das Gewichtsverhältnis der Komponenten a und b zur Komponente c zwischen 2:1 und 1:2 liegt und vorzugsweise etwa 1:1 beträgt.

5. Verwendung von Fließhilfsmittelgemischen nach Ansprüchen 1 bis 4, dadurch gekennzeichnet, daß die anionischen Viskositätsregler zu a) in Form ihrer Alkali-, Erdalkali- und/oder NH₄-Salze, vorzugsweise in Form ihrer NH₄-Salze, vorliegen.

6. Verwendung von Fließhilfsmittelgemischen nach Ansprüchen 1 bis 5, dadurch gekennzeichnet, daß Ethylenoxid/Propylenoxid-Blockpolymere zu a) mit Molekulargewichten zwischen 1000 und 20 000, vorzugsweise zwischen 10 000 und 16 000, vorliegen.

7. Verwendung von Fließhilfsmittelgemischen nach Ansprüchen 1 bis 6, dadurch gekennzeichnet, daß in den Ethylenoxid/Propylenoxid-Blockpolymeren zu a)-der Ethylenoxid-Anteil wenigstens 50 Gew.-%, vorzugsweise wenigstens 70 Gew.-%, beträgt und-der Ethylenoxid-Teil aus mindestens 100 Ethylenoxid-Einheiten besteht.

8. Verwendung von Fließhilfsmittelgemischen nach Ansprüchen 1 bis 7, dadurch gekennzeichnet, daß als stabilisierende Komponenten zu b) Xanthan, Guar gum und/oder Hydroxypropyl-Guar gum verwendet werden.

9. Verwendung von Fließhilfsmittelgemischen nach Ansprüchen 1 bis 8, dadurch gekennzeichnet, daß die Copolymeren zu c) in Form ihrer Alkali-, Erdalkali- und/oder NH₄-Salze, vorzugsweise in Form ihrer Na-Salze, vorliegen.

10. Verwendung von Fließhilfsmittelgemischen nach Ansprüchen 1 bis 9, dadurch gekennzeichnet, daß in den Salzen der Copolymeren zu c) mit spezifischen Viskositäten von 0,1 bis 0,5, vorzugsweise von 0,17-0,5 mPa - s, das Gewichtsverhältnis Maleinsäure/Acrylsäure zwischen 1:1 und 1:2 liegt.

## Revendications

1. Utilisation de mélanges d'agents auxiliaires de fluidité contenant:
a) des régulateurs de viscosité anioniques connus en eux-mêmes, à base de naphtalène-et/ou ligninesulfonates, et/ou des régulateurs de viscosité non ioniques connus en eux-mêmes, à base de polymères séquencés oxyde d'éthylène/oxyde de propylène, et
b) si on le désire, des stabilisants connus en eux-mêmes, choisis dans le groupe des polysaccharides, en association avec
c) des copolymères acide maléique/acide acrylique ayant des rapports de mélange acide maléique/ acide acrylique-en parties en poids-allant de 2:1 à 1:2, et des viscosités spécifiques (déterminées en solution aqueuse à 1 %, à pH 8 et à 25°C) comprises entre 0,1 et 5 mPa - s, pour l'accroissement synergique de la fluidité de suspensions aqueuses stables de charbon à teneurs en charbon d'au moins 60% en poids.

2. Utilisation de mélanges d'agents auxiliaires de fluidité selon la revendication 1, caractérisée en ce que les mélanges d'agents auxiliaires de fluidité sont contenus à des concentrations de 0,1-2% en poids, de préférence de 0,3-1,2% en poids, par rapport à la teneur en charbon.

3. Utilisation de mélanges d'agents auxiliaires de fluidité selon les revendications 1 et 2, caractérisée en ce que les composants cités en b) sont contenus en quantités de 0 à 0,3% en poids, par rapport à la teneur en charbon.

4. Utilisation de mélanges d'agents auxiliaires de fluidité selon les revendications 1 à 3, caractérisée en ce que le rapport pondéral des composants a) et b) au composant c) est compris entre 2:1 et 1:2 et est de préférence d'environ 1:1.

5. Utilisation de mélanges d'agents auxiliaires de fluidité selon les revendications 1 à 4, caractérisée en ce que les régulateurs de viscosité anioniques cités en a) se trouvent sous forme de leurs sels alcalins, alcalino-terreux et/ou de NH₄, de préférence sous forme de leurs sels de NH₄.

6. Utilisation de mélanges d'agents auxiliaires de fluidité selon les revendications 1 à 5, caractérisée en ce que des copolymères séquencés oxyde d'éthylène/oxyde de propylène cités en a), ayant des masses moléculaires comprises entre 1 000 et 20 000, de préférence entre 10 000 et 16 000 sont présents.

7. Utilisation de mélanges d'agents auxiliaires de fluidité selon les revendications 1 à 6, caractérisée en ce que, dans les polymères séquencés oxyde d'éthylène/oxyde de propylène cités en a), la fraction oxyde d'éthylène représente au moins 50% en poids, de préférence au moins 70% en poids-et la fraction oxyde d'éthylène est composée d'au moins 100 motifs oxyde d'éthylène.

8. Utilisation de mélanges d'agents auxiliaires de fluidité selon les revendications 1 à 7, caractérisée en ce que l'on utilise en tant que composants stabilisants cités en b) le xanthane, la gomme de guar et/ou la gomme d'hydroxypropylguar.

9. Utilisation de mélanges d'agents auxiliaires de fluidité selon les revendications 1 à 8, caractérisée en ce que les copolymères cités en c) se trouvent sous forme de leurs sels alcalins, alcalino-terreux et/ou de NH₄, de préférence sous forme de leurs sels de Na.

10. Utilisation de mélanges d'agents auxiliaires de fluidité selon les revendications 1 à 9, caractérisée en ce que, dans les sels des copolymères cités en c), avec des viscosités spécifiques de 0,1 à 0,5, de préférence de 0,17-0,5 mPa - s, le rapport pondéral acide maléique/acide acrylique est compris entre 1:1 et 1:2.

## Claims

1. The use of mixtures of flow aids containing
a) anionic viscosity regulators known per se based on naphthaline and/or lignin sulfonates and/or nonionic viscosity regulators based on ethylene oxide/propylene oxide block polymers and
b) if desired, stabilizers known perse from the group of polysaccharides in combination with
c) maleic acid/acrylic acid copolymers with mixing ratios of maleic acid to acrylic acid of 2:1 to 1:2 parts by weight and specific viscosities (as determined in 1% aqueous solution at pH 8/25°C) in the range from 0.1 to 5 mPa - s for synergistically enhancing the flow of stable aqueous coal suspensions having coal contents of at least about 60% by weight.

2. The use of mixtures of flow aids as claimed in claim 1, characterized in that the mixtures of flow aids are present in concentrations of 0.1 to 2% by weight and preferably in concentrations of 0.3 to 1.2% by weight, based on the coal content.

3. The use of mixtures of flow aids as claimed in claims 1 and 2, characterized in that the components under b) are present in quantities of 0 to 0.3% by weight, based on the coal content.

4. The use of mixtures of flow aids as claimed in claims 1 to 3, characterized in that the ratio by weight of components a and b to component c is from 2:1 to 1:2 and is preferably about 1:1.

5. The use of mixtures of flow aids as claimed in claims 1 to 4, characterized in that the anionic viscosity regulators of component a) are present in the form of their alkali, alkaline-earth and/or NH₄ salts, preferably in the form of their NH₄ salts.

6. The use of mixtures of flow aids as claimed in claims 1 to 5, characterized in that ethylene oxide/ propylene block polymers of component a) are present with molecular weights in the range from 1,000 to 20,000 and preferably in the range from 10,000 to 16,000.

7. The use of mixtures of flow aids as claimed in claims 1 to 6, characterized in that the ethylene oxide content of the ethylene oxide/propylene oxide block polymers of component a) is at least 50% by weight and preferably at least 70% by weight and the ethylene oxide part consists of at least 100 ethylene oxide units:

8. The use of mixtures of flow aids as claimed in claims 1 to 7, characterized in that xanthan gum, guar gum and/or hydroxypropyl guar gum is used as the stabilizing component b).

9. The use of mixtures of flow aids as claimed in claims 1 to 8, characterized in that the copolymers of component c) are present in the form of their alkali, alkaline-earth and/or NH₄ salts and preferably in the form of their Na salts.

10. The use of mixtures of flow aids as claimed in claims 1 to 9, characterized in that the ratio by weight of maleic acid to acrylic acid in the salts of the copolymers of component c) with specific viscosities of from 0.1 to 0.5 and preferably from 0.17 to 0.5 mPa - s is from 1:1 to 1:2.
